# EUROPÄISCHE PATENTSCHRIFT

(11) **EP 0 764 063 B1**
(45) Veröffentlichungstag und Bekanntmachung des Hinweises auf die Patenterteilung: **03.02.1999**
(21) Anmeldenummer: 95921715.9
(22) Anmeldetag: 13.06.1995
(51) Int. Cl.: B21B 23/00, B21J 5/10, B22D 11/00

(54) **VERFAHREN ZUR HERSTELLUNG EINES NAHTLOSEN WARMGEFERTIGTEN ROHRES**
METHOD OF PRODUCING A SEAMLESS HOT-FINISHED TUBE
PROCEDE DE PRODUCTION D'UN TUYAU SANS SOUDURE FINI A CHAUD

(30) Priorität: 16.06.1994 DE 4422011; 31.05.1995 DE 19520833
(43) Veröffentlichungstag der Anmeldung: 26.03.1997
(73) Patentinhaber: MANNESMANN Aktiengesellschaft, 40213 Düsseldorf (DE)
(72) Erfinder: KRON, Heinz, Josef, D-40627 Düsseldorf (DE); KOHLHAGE, Hans, D-40489 Düsseldorf (DE); WIEMER, Hans-Eike, D-40489 Düsseldorf (DE); KUTZBERGER, Karlheinz, D-40789 Monheim (DE)
(74) Vertreter: Meissner, Peter E., Dipl.-Ing.
(86) Internationale Anmeldenummer: DE9500800
(87) Internationale Veröffentlichungsnummer: WO9534387

(56) Entgegenhaltungen:
- FR-A- 366 480
- FR-A- 1 075 098
- FR-A- 2 511 038
- GB-A- 130 059
- STRADTMANN: 'STAHLROHR-HANDBUCH' 10. Auflage, 1986, VULKAN-VERLAG, ESSEN in der Anmeldung erwähnt siehe Seite 137 - Seite 143
- STEEL IN THE USSR., Bd.21, Nr.6, Juni 1991, LONDON GB Seiten 262 - 263 T. M. BOGDANOV ET AL.: 'Development of practice for making bearing tubes from continuously cast OEMK (Kursk Works) metal'
- CAHIERS D'INFORMATIONS TECHNIQUES DE LA REVUE DE METALLURGIE, Bd.86, Nr.4, April 1989, PARIS FR Seiten 343 - 350 G. BAUDRY ET AL.: 'Elaboration d'aciers à roulements à partir d'une machine de coulée continue rotative à l'usine des Dunes' in der Anmeldung erwähnt
- STAHL UND EISEN., Bd.106, Nr.9, 5. Mai 1986, DÜSSELDORF DE Seiten 431 - 437 H. BILLER: 'Das Walzen nahtloser Rohre - Probleme der Verfahrensauswahl'

## Beschreibung

Die Erfindung betrifft ein Verfahren zur Herstellung eines warmgefertigten Rohres aus hochgekohltem insbesondere übereutektoidem Stahl gemäß dem Gattungsbegriff des Hauptanspruches.

Der Werkstoff mit der DIN-Bezeichnung 100Cr6 und entsprechende Stähle anderer Normen und Regelwerke, aus denen im europäischen Raum überwiegend Wälzlager hergestellt werden, zählt wegen des hohen Kohlenstoffgehaltes zu den übereutektoiden Stählen. Zur Herstellung eines warmgefertigten Rohres als Ausgangsmaterial für die Fertigung einzelner Wälzlagerringe, werden folgende Verfahren angewendet.

Ausgehend vom Roheisen über das LD-Stahlwerk und einem Pfannenofen sowie einer Pfannenentgasung oder alternativ ausgehend vom E-Stahlwerk, einem Pfannenofen und einer Pfannenentgasung und in besonderen Fällen über ein Umschmelzstahlwerk wird ein Block gegossen, der auf einer Vorblockwalzstraße zu einem Röhrenrund gewalzt wird. Dieses Röhrenrund wird vorzugsweise mittels des Assel-Verfahrens zu einem warmgerfertigten Rohr umgeformt (s. hierzu Stahlrohr-Handbuch 10. Auflage, Vulkan-Verlag, Essen, 1986, Seiten 141 - 143). Die Assel-Straße weist üblicherweise einen Drehherdofen als Erwärmungsanlage auf, dem ein als Schrägwalzwerk ausgebildeter Lochapparat zur Erzeugung eines Hohlkörpers folgt. Dieser Hohlkörper wird einem Assel-Walzwerk bestehend aus drei am Umfang gleichmäßig verteilt angeordneten Schrägwalzen zugeführt, die mit einer Schulterkalibrierung versehen sind. Nach dem Herausziehen der als Innenwerkzeug dienenden Stange wird das Zwischenrohr nacherwärmt und über ein mehrgerüstiges Reduzierwalzwerk und über ein nachgeschaltetes Maßwalzwerk das warmgefertigte Rohr erzeugt. Nachteilig bei diesem Verfahren ist, daß das eingesetzte Röhrenrund abmessungsnah dem warmgefertigten Rohr sein muß und zur Abdeckung des Lieferprogrammes eine Vielzahl von gewalztem bzw. geschmiedetem Röhrenrundmaterial erforderlich ist.

Die Assel-Straße ist zwar die bevorzugte Anlage zur Herstellung von Wälzlagerrohren, aber auch andere Rohrerzeugungsanlagen, wie Stoßbankanlagen oder Rohrkontistraßen, werden benutzt immer unter Verwendung von vorverformten und diffusionsgeglühtem Einsatzmaterial.

Bekannt ist auch, statt eines Gußblockes (Ingot) einen Stranggußblock (Bloom) - überwiegend im Rechteckformat - zu erzeugen - und diesen über einen Walz- oder Schmiedeprozeß zu einem Röhrenrund umzuformen. Alternativ wird statt eines Rechteckformates ein Rundstrangguß hergestellt, wobei auch dieser Stranggußblock nach dem Abtrennen gewalzt oder geschmiedet wird (s. La Revue de Metallurgie CIT April 1989, Seiten 344 - 350). Nach dem Stand der Technik wird der Umformgrad derart gewählt, daß ein Verschmiedungs- oder Walzgrad von I = 5 erzielt wird. Dem erwähnten Walz- oder Schmiedeprozeß ist immer eine Diffusionsglühung vorgeschaltet, um die vom Gießverfahren herrührenden Seigerungen und groben Karbid-Ausscheidungen weitgehend abzubauen bzw. zu verringern. Alle erwähnten Herstellverfahren für das Vormaterial sind kostenaufwendig, da große kapitalintensive Anlagen für die Umformung benötigt werden und das Material mehrfach bewegt wird. Da die Stäbe durch die Streckungen immer wieder aufgeteilt werden müssen, fällt auch eine entsprechende Menge an Schopfmaterial an. Jeder zusätzliche Arbeits- und Transportschritt bedeutet eine Gefahr der Erzeugung weiterer oder sich venstärkender Fehler, deren Beseitigung die Kosten erhöht.

Aufgabe der Erfindung ist es, ein Verfahren zur Herstellung eines warmgefertigten Rohres aus hochgekohltem insbesondere übereutektoidem Stahl anzugeben, das im Vergleich zu den bekannten Verfahren kostengünstiger ist und mit dem eine höhere Materialausnutzung sowie eine kürzere Materialdurchlaufzeit erreichbar sind.

Diese Aufgabe wird mit den im kennzeichnenden Teil des Hauptanspruches angegebenen Merkmalen gelöst. Vorteilhafte Weiterbildungen sind Bestandteil von Unteransprüchen.

Kernpunkt der Erfindung ist der Einsatz unverformten Stranggusses aus Stahl insbesondere aus der Werkstoff-Gruppe der Wälzlagerstähle beliebigen Querschnitts auf einer Rohrerzeugungsanlage unter Wegfall des bisher üblichen vorgeschalteten Walz- oder Schmiedeprozesses sowie unter Verzicht auf die nach dem Stand der Technik erforderliche Diffusionsglühung Der Wegfall dieser Arbeitsschritte erspart erhebliche Kosten und Zeit. Außerdem wird das Material besser genutzt, da es nicht so oft geteilt und geschopft werden muß. Bei einem solchen Einsatz von unverformtem und nicht diffusionsgeglühtem Strangguß ist darauf zu achten, daß beim Lochprozeß als Teil des Gesamtprozesses der Rohrerzeugungsanlage in der umzuformenden Einsatzlänge ein Spannungszustand aufgebaut wird, der unter Minimierung von Scherspannungen einen möglichst hohen negativen Spannungsmittelwert s ₘ aufweist.

Das erfindungsgemäße Verfahren ist anwendbar für alle Arten der Stranggußerzeugung wie Senkrechtstrangguß oder Bogenstrangguß und unabhängig vom Querschnitt, d. h. ob vierkant, achtkant, polygonal oder rund. Der erzeugte Stranggußblock wird nach dem Aufteilen in Einsatzlängen ohne Vorverformung, d. h. im Gußzustand, auf Umformtemperatur erwärmt und dann der Rohrerzeugungsanlage zugeführt. Als besonders vorteilhaft hat sich das Stoßbank- und das Ziehpreßverfahren erwiesen. Bei allen genannten Verfahren wird die erwärmte Einsatzlänge für den Lochprozeß in eine runde Matrize eingelegt und beim Lochvorgang im umzuformenden Werkstück, wie schon zuvor erwähnt, ein negativer Spannungsmittelwert sₘ aufgebaut. Dadurch wird ein Aufreißen des Materials verhindert. Aber auch andere Lochaggregate mit nicht geschlossenem Arbeitsraum, beispielsweise ein Kegelschrägwalzwerk, vorgeschaltet bei Rohrkonti- oder Stopfenwalzverfahren, können dafür verwendet werden. Es muß aber durch die Wahl der Walzengeometrie, der Anstellung sowie der Art der Führungen dafür gesorgt werden, daß auch hier ein Spannungszustand sₘ entsteht, bei dem der Anteil an Zugspannungen minimiert wird und damit die Gefahr eines Aufreißens des Werkstückes beim Lochprozeß nicht mehr gegeben ist.

Der Einsatz von Direktstrangguß bedingt gegenüber dem konventionell eingesetzten vorverformten und diffusionsgeglühtem Material einen Strangguß, der eine möglichst homogene und feindisperse Verteilung der Primärkarbide und einen hohen Reinheitsgrad aufweist sowie möglichst feinkörnig ist, Charakteristiken, die durch den nachfolgend erläuterten Erschmelzungs- und Gießprozeß gewährleistet werden. Der hohe Reinheitsgrad ist erforderlich, da die bei der Stahlherstellung unvermeidlich entstehenden nichtmetallischen Einschlüsse in ihrer ursprünglichen Teilchengröße und Zahl pro Masseneinheit bis zum Einsatz als Röhrenvormaterial erhalten bleiben und nicht durch Verformung gestreckt und verändert werden. Dieser Zusammenhang gilt in gleicher Weise auch für die mittlere Korngröße. Die Reduzierung der groben Karbid-Ausscheidungen steht in Verbindung mit dem Wegfall der bisher üblichen Diffusionsglühung, die bei dem herkömmlichen Verfahren für einen Konzentrationsausgleich des Kohlenstoffs und für eine Homogenisierung des Gefüges sorgt.

Zur Erzeugung eines so gekennzeichneten Stranggußmaterials als Einsatzmaterial für eine Rohrerzeugungsanlage sind erfindungsgemäß als Maßnahmen vorgesehen eine geänderte Metallurgie sowie Sondermaßnahmen beim Gießen des Stranggusses. Hierzu zählt auch eine angepaßte Gießgeschwindigkeit im Bereich vorzugsweise von 1,8 - 1,2 m/min. für den Abmessungsbereich 170 - 240 mm ∅. Diese Gießgeschwindigkeiten in Verbindung mit sorgfältiger Pfannenmetallurgie und günstiger Ausbildung des Verteilers im Hinblick auf Luftabschluß, feuerfeste Auskleidung und Stahlströmung sowie einem besonderen Tauchausguß und eine im Hinblick auf Vergießbarkeit und Reinheitsgrad angepaßte Stahlzusammensetzung, insbesondere der Elemente Al, S und O₂ gewährleisten den gewünschten Reinheitsgrad. Die oben angegebenen Gießgeschwindigkeitsbereiche erleichtern ein Aufsteigen der Blasen und Einschlüsse im Sinne eines hohen Reinheitsgrades, sind aber so gewählt, daß die gewünschte Feinkörnigkeit nicht beeinträchtigt wird. Die schnelle Erstarrung bei den relativ kleinen Querschnitten führt schon im Gußzustand zu einem Gefüge mit hoher Feinkörnigkeit und unterbindet gleichzeitig die Ausscheidung grober Karbide. Im Hinblick auf die Vergleichmäßigung der Abkühlung über den Querschnitt gesehen und im Hinblick auf die Verteilung der Seigerungen ist dem Rundformat der Vorzug zu geben. Grundsätzlich ist es aber ebenso möglich, ein vergleichbares Vier- Achteck oder Polygon zu gießen. Der besondere Tauchausguß ist dadurch gekennzeichnet, daß der Durchmesser ≤ 25 mm bei einer entsprechenden Bauhöhe ist. Das wirkt sich günstig auf den ferrostatischen Druck und auf das Strömungsverhalten beim Gießen aus.

Für den besonderen Fall des übereutektoiden Stahls der Werkstoff-Gruppe der Wälzlagerstähle wird von den Wälzlagerherstellern ein Mindestgehalt an Schwefel vorgeschrieben, um das warmfertige Rohr bzw. die abgetrennten Ringe ohne Schwierigkeiten einwandfrei zerspanend bearbeiten zu können. Im Sinne eines guten Reinheitsgrades sollte auf der einen Seite so wenig wie möglich Schwefel im Stahl sein, aber für die Zerspanung der Stahl einen Mindestgehalt an Schwefel aufweisen. Als zweckmäßig hat sich in diesem Sinne ein Bereich von 0,008 - 0,015 Massenanteil in Prozent Schwefel herausgestellt. Ist im Unterschied dazu die Weiterverarbeitung weitgehend spanlos, dann wird ein Schwefelgehalt von max. 0,005 Massenanteil in Prozent als vorteilhaft angesehen. Für beide Arten der Weiterverarbeitung, d. h. spanend oder spanlos ist ein Chrom-Kohlenstoffverhältnis im Bereich zwischen 1,35 bis 1,52 vorzugsweise von 1,45 von Vorteil. Über dieses Verhältnis kann die nicht gewünschte Karbidzeiligkeit positiv beeinflußt werden.

Weiterhin wird im Sinne eines niedrigen Sauerstoffgehaltes und einer Feinkörnigkeit des Materials häufig ein Mindestgehalt an Aluminium gefordert. Da eine allgemein übliche Kalziumbehandlung im Sinne der Bildung flüssiger Kalziumaluminate zur Verbesserung des Reinheitsgrades für den Wälzlagerstahl nicht gestattet ist, muß der Aluminiumgehalt so gewählt werden, daß die Menge des sich bildenden Al₂O₃ im abgegossenen Strangguß gering ist. Aus diesem Grunde wird beim erfindungsgemäßen Verfahren auf eine Zugabe von Aluminium verzichtet ohne daß der Sauerstoffgehalt unerwünschte Werte annimmt. Der Verzicht auf eine Zugabe von Al bedeutet nicht, daß in der Schmelze kein Al in Spuren vorhanden ist, sei es über geringe Al-Gehalte der Legierungsbestandteile oder aber über die Ausmauerung.

Anhand eines willkürlich gewählten Beispieles wird das erfindungsgemäße Verfahren - Einsatz von unverformten und nicht diffusionsgeglühtern Strangguß aus vorzugsweise übereutektoiden Stahl für die Herstellung nahtloser Wälzlagerrohre auf einer Rohrerzeugungsanlage mit einer Lochpresse, in der durch die Wahl der Umformbedingungen ein Druckspannungszustand beim Lochen entsteht - näher erläutert. Hergestellt werden soll beispielsweise ein warmgefertigtes Rohr der Abmessung 60,3 ⌀ mit 8,0 mm Wand aus Wälzlagerstahl 100Cr6. Ausgehend von einem im Hochofen erzeugten Roheisen wird in einem ersten Schritt dieses entschwefelt, und zwar auf einen Bereich kleiner 0,010 Massenanteil in Prozent. Über einen LD-Konverter mit einem Fassungsvermögen bis zu 250 t wird das Roheisen zu Stahl verblasen. Beim schlackenfreien Abstich in die Gießpfanne erfolgt das Legieren sowie eine kombinierte Desoxidation ausschließlich mit Kohlenstoff, Silizium und Mangan. Die sonst häufig übliche Zugabe von Aluminium im Sinne einer Vorberuhigung wird hier aus den zuvor erläuterten Gründen nicht angewendet. In der Gießpfanne wird der Stahl weiterbehandelt, d. h. es erfolgt das Feinlegieren im Sinne einer genauen Erfüllung der vorgegebenen Analysengrenzen, eine Entgasung einschließlich einer Kohlenstoff-Desoxidation im Vakuum und zusätzlich ein Reinheitsgradspülen mit einem Inertgas. Im Unterschied zum Stand der Technik wird bei diesem Verfahren auf den Einsatz eines Pfannenofens verzichtet. Die Einstellung des Temperaturhaushaltes im Sinne der Einhaltung der vorgegebenen Gießtemperatur wird durch ein hohes Chargengewicht mit entsprechendem Wärmeinhalt gewährleistet. Auf einer mehradrigen Bogenstranggußanlage erfolgt dann der Abguß im Rundformat auf einen Durchmesser von 220 mm. Die Gießgeschwindigkeit beträgt ca. 1,4 m/min. Der Verteiler ist mit Zwischenwänden zur besseren Strömungslenkung versehen und der Tauchausguß hat vorzugsweise einen Durchmesser ≤ 25 mm mit einem längeren Eingußtrichter, der immer gefüllt bleibt. Der gesamte Gießraum ist mit Argon abgedichtet und beim Abgießen wird die Schmelze nicht mit Argon gespült, so daß kein Permstopfen erforderlich ist. Zur Beherrschung des Fließverhaltens von übereutektoiden Stählen werden spezielle Anfahrköpfe zum Gießen verwendet. Nach dem Abtrennen in lange Stäbe werden diese gekennzeichnet und visuell auf Fehler kontrolliert und dann zur Stoßbankanlage transportiert. Auf einer Kaltsäge werden die langen Stangen in vorgegebene Einsatzlängen unterteilt und in einem Drehherdofen auf 1140 - 1180°C erwärmt. In der Lochpresse findet die erste Umformung des erwärmten Stranggußblockes zu einem Hohlkörper mit der Abmessung 223,0 x 51,0 mm statt. Dies entspricht einer Streckung von 1,39. Im Elongator wird der Hohlkörper weiter gestreckt auf eine Abmessung 192,0 x 40,0 mm. Dies entspricht einer Streckung von 1,43. Danach wird der einen Boden aufweisende gestreckte Hohkörper in die Stoßbank eingelegt. Mittels einer eingeschobenen Stange wird der Hohlkörper durch mehrere Gerüste gestoßen und dabei auf eine Abmessung von 127,5 x 8,25 mm gelängt. Die Streckung beträgt dabei 6,18. Die Stange wird herausgezogen und der Bodenbereich abgetrennt. Bis zu diesem Arbeitsschritt erfolgt die zuvor beschriebene Umformung in einer Wärme. Um die abschließende Umformung im Streckreduzierwalzwerk durchführen zu können, muß das abgekühlte Zwischenrohr auf Umformtemperatur wieder erwärmt werden. Im Streckreduzierwalzwerk wird ohne ein Innenwerkzeug das endgültige Fertigmaß von 60,3 ⌀ x 8,0 mm Wand mit einer Streckung von 2,35 erzeugt. Die Abkühlung an Luft erfolgt auf einem üblichen Kühlbett. Das so erzeugte warmgefertigte Rohr ist dann nach einer Weichglühung das Einsatzmaterial für die nachgeschalteten Kaltumformungen wie Kaltpilgern oder Kaltziehen. Von diesen kaltgefertigten Rohren werden in Drehautomaten Ringe abgestochen und die endgültige Kontur des Wälzlagers angearbeitet.

Der wesentliche Vorteil des zuvor erläuterten erfindungsgemäßen Verfahrens ist darin zu sehen, daß der für Röhrenvormaterial (Halbzeug) aus hochgekohlten insbesondere übereutektoiden Stählen bisher erforderliche vorgeschaltete Walz- oder Schmiedeprozeß und die Diffusionsglühung entfallen können und der Stranggußblock durch die Al-freie Metallurgie sowie durch die beschriebenen Gießbedingungen eine Gefügeausbildung derart aufweist, daß er direkt auf einer Rohrerzeugungsanlage, die vorzugsweise eine Lochpresse in ihrem Anlagenkonzept hat, eingesetzt werden kann.

## Patentansprüche

1. Verfahren zur Herstellung eines nahtlos warmgefertigten Rohres aus hochgekohltem insbesondere übereutektoidem Stahl, bei dem ein vorbehandelter und entgaster sowie desoxidierter flüssiger Stahl im Strangguß in der erforderlichen chemischen Zusammensetzung mit beliebigem Querschnitt vergossen und nach Abtrennung vom Strang der Stranggußstab auf Einsatzlänge aufgeteilt einer Umformung unterworfen wird,
dadurch gekennzeichnet,
daß ein Stranggußmaterial hohen Reinheitsgrades, mit feinen Karbidausscheidungen und hoher Feinkörnigkeit erzeugt wird und daß die Einsatzlänge ohne jegliche Vorverformung, d. h. im Gußzustand und ohne Wärmebehandlung z.B. Diffusionsglühung auf Umformtemperatur erwärmt und einer Rohrerzeugungsanlage, die vorzugsweise eine Lochpresse in ihrem Anlagenkonzept aufweist, zugeführt wird, wobei beim Lochprozeß als Teil des Gesamtprozesses der Rohrerzeugungsanlage in der umzuformenden Einsatzlänge ein Spannungszustand aufgebaut wird, der unter Minimierung von Scherspannungen einen möglichst hohen negativen Spannungsmittelwert sₘ aufweist.

2. Verfahren nach Anspruch 1,
dadurch gekennzeichnet,
daß beim Lochprozeß ein die Einsatzlänge aufnehmendes Werkzeug verwendet wird, das eine geschlossene Mantelfläche aufweist.

3. Verfahren nach Anspruch 1 oder 2,
dadurch gekennzeichnet,
daß die Einsatzlänge wahlweise einen viereckigen oder sonstigen polygonalen vorzugsweise einen runden Querschnitt aufweist.

4. Verfahren nach Anspruch 1,
dadurch gekennzeichnet,
daß beim Lochprozeß ein Aggregat mit nicht geschlossenem Arbeitsraum, insbesondere Kegelschrägwalzwerk, verwendet wird, wobei die Einsatzlänge vorzugsweise einen runden Querschnitt hat.

5. Verfahren nach den Ansprüchen 1 bis 4,
dadurch gekennzeichnet,
daß der Stahl im Rundstrangguß mit einem Format im Bereich von 170 mm bis 450 mm und einer Gießgeschwindigkeit im Bereich von 1,8 - 0,6 m/min, vorzugsweise im Bereich von 1,8 - 1,2 m/min für den Abmessungsbereich 170 - 240 mm ⌀ vergossen wird.

6. Verfahren nach den Ansprüchen 1 bis 5,
dadurch gekennzeichnet,
daß für übereutektoiden Stahl der Werkstoff-Gruppe der Wälzlagerstähle der flüssige Stahl zunächst ausschließlich über Kohlenstoff, Silizium und Mangan ohne Zugabe von Aluminium teildesoxidiert und anschließend im Vakuum über Kohlenstoff volldesoxidiert wird.

7. Verfahren nach Anspruch 6,
dadurch gekennzeichnet,
daß bei zerspanender Weiterverarbeitung des warmgefertigten Rohres der Schwefelgehalt im Bereich 0,008 bis 0,015 Massenanteile in Prozent liegt und bei weitgehend spanloser Weiterverarbeitung der Schwefelgehalt maximal 0,005 Massenanteil in Prozent beträgt.

8. Verfahren nach den Ansprüchen 6 und 7,
dadurch gekennzeichnet,
daß für das Chrom-Kohlenstoffverhältnis ein Bereich zwischen 1,35 und 1,52 gewählt wird.

9. Verfahren nach Anspruch 8,
dadurch gekennzeichnet,
daß das Cr/C-Verhältnis vorzugsweise 1,45 beträgt.

10. Verfahren nach einem der vorhergehenden Ansprüche 5 bis 9,
dadurch gekennzeichnet,
daß beim Abguß in die Stranggußanlage ein Tauchausguß mit einem Durchmesser ≤ 25 mm bei einer entsprechenden Bauhöhe sowie ein Verteiler mit Zwischenwänden eingesetzt wird.

11. Verfahren nach einem der vorhergehenden Ansprüche 1 bis 3 und 5 bis 10,
dadurch gekennzeichnet,
daß die Rohrerzeugungsanlage eine Stoßbank mit einer Presse als Lochaggregat ist.

12. Verfahren nach einem der vorhergehenden Ansprüche 1 bis 11,
dadurch gekennzeichnet,
daß der Stahlherstellungsprozeß folgende Schritte aufweist:
- Roheisenerzeugung
- Roheisenentschwefelung
- Blasprozeß z.B. in einem LD-Konverter
- Pfannenabstich, wie z.B. Legieren, kombinierte Desoxidation mit C, Si und Mn ohne Zugabe von Aluminium
- Pfannenbehandlung ohne Lichtbogenheizung wie z.B. Entgasung und Kohlenstoff-Desoxidation unter Vakuum, Feinlegierung, Spülen
- Abgießen im Rundformat auf einer Bogenstranggießanlage unter Verzicht auf eine Argonspülung während des Gießens.

## Claims

1. A method for producing a seamless hot-manufactured pipe of high-carbon, in particular hypereutectoid, steel, in which a pretreated molten steel which has been degasified and deoxidised is continuously cast in the required chemical composition with any desired cross-section, and after separation from the billet the continuously-cast bar, divided up into its length for use, is subjected to shaping, characterised in that a continuously-cast material of a high degree of purity, with fine carbide precipitations and a highly fine-grained structure is produced and that the length for use is heated to deformation temperature without any pre-shaping, i.e. in the as-cast state and without heat treatment, e.g. diffusion annealing, and is fed to a pipe production installation which preferably includes a piercing press in its design, with a stressed state being built up in the length for use which is to be shaped during the piercing process as part of the overall process of the pipe production installation, which, while minimising shearing strain, has as high as possible a negative mean strain value sₘ.

2. A method according to Claim 1, characterised in that during the piercing process a tool is used which receives the length for use and has a closed generated surface.

3. A method according to Claim 1 or 2, characterised in that the length for use has a rectangular or other polygonal cross-section, preferably a round cross-section, as desired.

4. A method according to Claim 1, characterised in that during the piercing process a unit with a non-closed operating space, in particular a conical piercing mill, is used, the length for use preferably having a round cross-section.

5. A method according to Claims 1 to 4, characterised in that the steel is cast in round continuous casting with a format in the range from 170 mm to 450 mm ⌀ and a casting rate in the range from 1.8 - 0.6 m/min, preferably in the range from 1.8 - 1.2 m/min for the range of dimensions 170 - 240 mm ⌀.

6. A method according to Claims 1 to 5, characterised in that for hypereutectoid steel of the group of materials comprising the antifriction bearing steels the molten steel is first partially deoxidised exclusively using carbon, silicon and manganese without the addition of aluminium and then is fully deoxidised in a vacuum using carbon.

7. A method according to Claim 6, characterised in that in the case of metal-removing further processing of the hot-manufactured tube the sulphur content lies in the range 0.008 to 0.015 weight percent and in the case of largely non-cutting further processing the sulphur content is at most 0.005 weight percent.

8. A method according to Claims 6 and 7, characterised in that a range between 1.35 and 1.52 is selected for the chromium/carbon ratio.

9. A method according to Claim 8, characterised in that the Cr/C ratio is preferably 1.45.

10. A method according to one of the preceding Claims 5 to 9, characterised in that upon casting into the continuous-casting installation an immersion nozzle with a diameter of ≤ 25 mm with a corresponding overall height and also a distributor with partitions is used.

11. A method according to one of the preceding Claims 1 to 3 and 5 to 10, characterised in that the pipe production installation is a push bench with a press as piercing unit.

12. A method according to one of the preceding Claims 1 to 11, characterised in that the steel production process comprises the following steps:
- production of pig iron
- desulphurisation of pig iron
- blowing process, e.g. in an LD converter
- ladle degassing, such as alloying, combined deoxidation with C, Si and Mn without the addition of aluminium
- ladle treatment without arc heating, such as degasification and carbon deoxidation under vacuum, fine alloying, flushing
- casting in round format on a bow-type continuous-casting installation, dispensing with argon flushing during casting.

## Revendications

1. Procédé pour réaliser un tube sans bavure et réalisé à chaud, en un métal à haute teneur en carbone, en particulier hypereutectoïde, pour lequel un acier fluide, prétraité et dégazé, ainsi que désoxydé, est coulé dans la coulée continue dans la composition chimique nécessaire présentant une section transversale au choix, et après la séparation de la barre de coulée de la lignée de coulée continue, en étant réparti sur la longueur d'utilisation, est soumis à une déformation, caractérisé en qu'un matériau de coulée continue présentant un degré de pureté élevé, comportant des découpes de carbure et une finesse de grain élevée, est engendré, et en ce que la longueur d'utilisation est chauffée à la température de déformation sans aucune pré-déformation, c'est-à-dire dans l'état de coulée, et sans traitement thermique, par exemple traitement de diffusion, et est amenée à une installation de production de tubes, qui comporte de préférence une presse à poinçonner dans son concept d'installation, dans le processus de perforation comme partie du processus global de l'installation de production de tubes un état de tension est créé dans la longueur d'utilisation à transformer, qui présente en minimisant les tensions de cisaillement une valeur moyenne de tension sₘ négative la plus élevée possible.

2. Procédé selon la revendication 1,
caractérisé en ce que, lors du processus de perforation, on utilise un outil recevant la longueur d'utilisation et présentant une face d'enveloppe fermée.

3. Procédé selon l'une des revendications 1 ou 2,
caractérisé en ce que la longueur d'utilisation présente au choix une section transversale rectangulaire ou polygonale, de préférence une section transversale ronde.

4. Procédé selon la revendication 1,
caractérisé en ce que, lors du processus de perforation, on utilise une unité comportant un espace de travail non fermé, en particulier un laminoir à cylindres obliques à cône, la longueur d'utilisation présentant de préférence une section transversale ronde.

5. Procédé selon l'une des revendications 1 à 4,
caractérisé en ce que l'acier dans la coulée continue ronde est coulé avec un format de l'ordre de 170 mm à 450 mm ⌀ et une vitesse de coulée de l'ordre de 1,8-0,6 m/mn, de préférence de l'ordre de 1,8-1,2 m/mn pour le domaine de dimensions 170-240 mm ⌀.

6. Procédé selon l'une des revendications 1 à 5,
caractérisé en ce que, pour de l'acier hypereutectoïde du groupe des métaux de roulements, l'acier fluide est tout d'abord exclusivement désoxydé partiellement, à l'aide de carbone, de silicium et de manganèse, sans ajout d'aluminium, et puis est complètement désoxydé dans le vide, à l'aide de carbone.

7. Procédé selon la revendication 6,
caractérisé en ce que, lors d'un traitement ultérieur d'usinage du tube réalisé à chaud, la teneur en soufre est située dans le domaine de 0,008 à 0,015 en pourcentage de masse, et pour un traitement ultérieur continu sans enlèvement de copeaux, la teneur en soufre vaut au maximum 0,005 en pourcentage de masse.

8. Procédé selon les revendications 6 et 7,
caractérisé en ce que, pour le rapport entre le chrome et le carbone, on choisit un domaine entre 1,35 et 1,52.

9. Procédé selon la revendication 8,
caractérisé en ce que le rapport entre le chrome et le carbone correspond de préférence à 1,45.

10. Procédé selon l'une des revendications précédentes 5 à 9,
caractérisé en ce que, lors du jet dans l'installation de coulée continue, on utilise un jet d'immersion présentant un diamètre inférieur ou égal à 25 mm pour une hauteur de réalisation correspondante, ainsi qu'un distributeur comportant des parois intermédiaires.

11. Procédé selon l'une des revendications précédentes 1 à 3 et 5 à 10,
caractérisé en ce que l'installation de production de tubes est un banc pousseur comportant une presse comme unité de perforation.

12. Procédé selon l'une des revendications précédentes 1 à 11,
caractérisé en ce que le processus de production d'acier présente les étapes suivantes :
- production de fonte brute,
- désulfuration de la fonte brute,
- processus de soufflage, par exemple dans un convertisseur LD,
- percée d'une poche de coulée, comme par exemple alliage, désoxydation combinée avec C, Si et Mn, sans ajout d'aluminium,
- traitement de la poche de coulée sans chauffage par arc électrique, comme par exemple dégazage et désoxydation par carbone sous vide, alliage fin, rinçage,
- couler dans un format rond sur une installation de coulée continue à arc, en renonçant à un rinçage à l'argon durant la coulée.
